# EUROPÄISCHE PATENTSCHRIFT

(11) **EP 1 166 331 B1**
(45) Veröffentlichungstag und Bekanntmachung des Hinweises auf die Patenterteilung: **19.04.2006**
(21) Anmeldenummer: 01909509.0
(22) Anmeldetag: 22.01.2001
(51) Int. Cl.: H01K 1/46, H01J 5/54

(54) **VERFAHREN ZUM VERBINDEN EINES STROMZUFÜHRUNGSDRAHTES MIT EINEM KONTAKTBLECH EINER ELEKTRISCHEN LAMPE**
METHOD FOR CONNECTING A CURRENT SUPPLY WIRE WITH A CONTACT PATCH OF AN ELECTRICAL LAMP
PROCEDE DESTINE A RELIER UN FIL D'ALIMENTATION DE COURANT A UNE PLAQUE DE CONTACT D'UNE LAMPE ELECTRIQUE

(30) Priorität: 27.01.2000 DE 10003434
(43) Veröffentlichungstag der Anmeldung: 02.01.2002
(73) Patentinhaber: Patent-Treuhand-Gesellschaft für elektrische Glühlampen mbH, 81543 München (DE)
(72) Erfinder: BECKER, Wolf-Ruediger, 15366 Hoenow (DE); FORNALSKI, Martin, 10553 Berlin (DE)
(86) Internationale Anmeldenummer: PCT/DE2001/000249
(87) Internationale Veröffentlichungsnummer: WO 2001/056061

(56) Entgegenhaltungen:
- DD-A- 68 293
- DD-A- 137 992
- DD-A- 211 299
- DD-A- 237 934
- DE-A- 19 852 396
- FR-A- 2 776 464
- PATENT ABSTRACTS OF JAPAN vol. 2000, no. 07, 29. September 2000 (2000-09-29) & JP 2000 094140 A (ORIGIN ELECTRIC CO LTD), 4. April 2000 (2000-04-04)

## Beschreibung

Die Erfindung betrifft ein Verfahren zum Verbinden eines Stromzufiihrungsdrahtes mit einem Kontaktblech gemäß dem Oberbegriff des Patentanspruchs 1.

### I. Stand der Technik

Ein derartiges Verfahren ist beispielsweise in der deutschen Offenlegungsschrift DE 198 52 396 A1 offenbart. Diese Offenlegungsschrift beschreibt eine Lampensockel-Kontaktplatte mit einer Bohrung für einen Stromzuführungsdraht, der mit der Lampensockel-Kontaktplatte verschweißt oder verlötet ist. Die Bohrung ist von einem zerrissenen Kragen umgeben, der zur Herstellung der Schweiß- oder Lötverbindung mit dem Stromzuführungsdraht verwendet wird.

Die DD-A-137 992 beschreibt eine Schweißverbindung zwischen den Stromzufiihrungen und dem Sockel elektrischer Lampen, bei der die durch den Lampensockel hindurch geführten Stromzuführungsdrähte mittels Lichtbogenschweißung mit dem Sockel verbunden sind, wobei die mit dem Sockel zu verbindenden Stromzuführungsdrähte aus einem ein zähflüssiges, gut benetzbares Schweißbad bildenden Werkstoff bestehen und der Sockel im Bereich der Schweißverbindung eine Materialanhäufung aufweist.

### II. Darstellung der Erfindung

Es ist die Aufgabe der Erfindung, für elektrische Lampen ein Verfahren zum Verbinden eines Stromzufiihrungsdrahtes mit einem Kontaktblech bereitzustellen, das ohne die Verwendung von bleihaltigen Lötmitteln eine sichere Verbindung sowie einen guten elektrischen Kontakt zwischen dem Kontaktblech und dem Stromzuführungsdraht gewährleistet.

Diese Aufgabe wird bei einem gattungsgemäßen Verfahren durch die kennzeichnenden Merkmale des Patentanspruchs 1 gelöst. Besonders vorteilhafte Merkmale der Erfindung sind in den Unteransprüchen offenbart.

Zum Verbinden des durch den Durchbruch in dem Kontaktblech hindurchgeführten Stromzufiihrungsdrahtes mit dem Kontaktblech der Lampe wird gemäß des erfindungsgemäßen Verfahrens ein zusätzlicher Draht verwendet, wobei zwischen dem zusätzlichen Draht und dem Stromzuführungsdraht oder zwischen dem zusätzlichen Draht und dem Kontaktblech im Bereich des Durchbruchs ein Lichtbogen erzeugt wird, so daß zumindest ein Teil des Materials des zusätzlichen Drahtes geschmolzen wird und mit Hilfe der Schmelze der Durchbruch geschlossen wird. Dadurch ist gewährleistet, daß der Stromzuführungsdraht in der wiedererstarrten Schmelze eingebettet ist. Durch die erstarrte Schmelze wird zwischen dem Stromzuführungsdraht und dem Kontaktblech eine sichere Verbindung und elektrische Kontaktierung erzielt. Das erfindungsgemäße Lötverfahren beansprucht nur eine geringe Zeitdauer, erfordert keine Vorwärmung der zu verlötenden Teile und führt daher auch nicht zu einer Überhitzung und Zerstörung des im Lampensockel angeordneten Keramiksteins bzw. Glassteins.

Vorteilhafterweise wird der Lichtbogen zum Verlöten des Stromzuführungsdrahtes mit dem Kontaktblech mit Hilfe einer elektrischen Spannung erzeugt, die derart gepolt ist, daß der positive Pol mit dem zusätzlichen Draht und der negative Pol mit dem Kontaktblech oder/und dem Stromzuführungsdraht verbunden ist. Auf diese Weise wirkt der zusätzliche Draht bei der den Lichtbogen erzeugenden Entladung als Anode und das Kontaktblech oder/und der Stromzuführungsdraht als Kathode. Der zusätzliche Draht wird daher in dem Lichtbogen stärker erhitzt als das Kontaktblech bzw. der Stromzuführungsdraht. Außerdem wird durch diese Polung der elektrischen Spannung eine Beseitigung etwaiger Verunreinigungen des Kontaktbleches, die bei der Lampensockelung entstanden sind, im Lichtbogen erzielt. Vorteilhafterweise ist der negative Pol der Spannungsquelle mit dem Kontaktblech verbunden und das Kontaktblech steht mit dem Stromzuführungsdraht während des Lichtbogenlötens im elektrischen Kontakt, da das Kontaktblech, im Gegensatz zu dem größtenteils innerhalb des Lampensockels verlaufenden Stromzuführungsdraht, von außen leicht zugänglich ist. Der Lichtbogen bildet sich in diesem Fall trotzdem bevorzugt zwischen dem zusätzlichen Draht und dem Stromzuführungsdraht aus.

Der zusätzliche Draht besteht vorteilhafterweise aus einem Material, dessen Schmelztemperatur geringer als die Schmelztemperatur des Kontaktbleches ist, um zu gewährleisten, daß vorzugsweise das Material des zusätzlichen Drahtes geschmolzen wird. Aber selbst wenn der zusätzliche Draht aus dem gleichen Material wie das Kontaktblech oder der Stromzuführungsdraht besteht, ist durch die oben beschriebene Polung der den Lichtbogen erzeugenden elektrischen Spannung gewährleistet, daß der zusätzliche Draht stärker erhitzt wird als das Kontaktblech und der Stromzuführungsdraht, so daß auch in diesem Fall vorzugsweise das Material des zusätzlichen Drahtes während des Lichtbogenlötverfahrens geschmolzen wird. Das erfindungsgemäße Lötverfahren, das heißt, die Erzeugung des Lichtbogens, wird vorteilhafterweise unter Schutzgasatmosphäre durchgeführt, um eine Verzunderung des Kontaktbleches und unerwünschte Oxidationsprozesse an der Lötstelle zu vermeiden.

Der Durchmesser des Durchbruchs im Kontaktblech ist vorteilhafterweise kleiner als die Summe der Drahtdurchmesser des Stromzuführungsdrahtes und des zusätzlichen Drahtes. Auf diese Weise wird verhindert, daß der zusätzliche Draht bei der Erzeugung des Lichtbogens versehentlich in dem Durchbruch eingeführt wird und sich ein undefinierter Lichtbogen ausbildet, der zur Unterbrechung des Lötvorganges führt. Als besonders vorteilhaft hat sich das erfindungsgemäße Verfahren für Stromzuführungsdrähte erwiesen, die aus einem Material aus der Gruppe Kupfer, Nickel Kupferlegierung oder Nickellegierung bestehen. Der zusätzliche Draht besteht vorteilhafterweise aus Kupfer oder aus einer Kupferlegierung. Als Kontaktblech wird vorteilhafterweise ein Blech, das aus einem Material aus der Gruppe von rostfreiem Stahl, Messing, Kupfer oder Nickel besteht, verwendet. Das erfindungsgemäße Verfahren eignet sich insbesondere gut zur Herstellung von korrosionsbeständigen Kupfer-Nickel Schweiß- oder Lötverbindungen.

### III. Beschreibung, des bevorzugten Ausführungsbeispiels

Nachstehend wird die Erfindung anhand eines bevorzugten Ausführungsbeispiels näher erläutert. Die Figur 1 zeigt in schematischer, teilweiser geschnittener Darstellung einen Lampensockel mit Kontaktblech, Stromzuführungsdraht und einem zusätzlichen Draht, der als Lötmittel zur Herstellung der Lötverbindung zwischen dem Kontaktblech und dem Stromzuführungsdraht verwendet wird. Die Lötvorrichtung ist in der Figur nicht abgebildet.

Anhand eines allgemein bekannten Edison-Schraubsockels einer elektrischen Lampe und mit Hilfe der schematischen Figur 1 soll das erfindungsgemäße Verfahren beispielhaft erläutert werden. Der Schraubsockel besitzt eine mit einem Schraubgewinde ausgestattete metallische Sockelhülse 1, ein Kontaktblech 2, das den Bodenkontakt des Schraubsockels bildet, und einen Isolierkörper 3, der eine elektrische Isolierung zwischen der Sockelhülse 1 und dem Bodenkontaktblech 2 gewährleistet. Die Lampe weist üblicherweise zwei Stromzuführungsdrähte 4 auf, von denen der eine (nicht abgebildet) mit der Sockelhülse 1 und der andere 4 elektrisch leitend mit dem Bodenkontaktblech 2 verbunden ist. Das Kontaktblech 2 ist mit einem Durchbruch 2a versehen. Vor dem Verlöten des Stromzuführungsdrahtes 4 mit dem Kontaktblech 2 wird ein eventuell zu weit über über die Ebene des Kontaktbleches 2 hinausragendes Ende des Stromzuführungsdrahtes 4 abgetrennt. Zum Verlöten des Stromzuführungdrahtes 4 mit dem Kontaktblech 2 wird ein zusätzlicher Draht 5, der aus Kupfer oder einer Kupferlegierung besteht, als Zusatzwerkstoff verwendet. Der zusätzliche Draht 5 wird mittels einer Halterung 6 einer Lötvorrichtung (nicht abgebildet) über dem Durchbruch 2a und über dem Ende des Stromzuführungsdrahtes 4 positioniert. Der zusätzliche Draht 5 ist über seine Halterung 6 mit dem positiven Pol 8 einer Gleichspannungsquelle verbunden, während das Kontaktblech 2 und der damit im elektrischen Kontakt befindliche Stromzuführungsdraht 4 durch die Lötvorrichtung (nicht abgebildet) mit dem negativen Pol 9 der Gleichstromquelle verbunden ist. Zur Erzeugung eines Lichtbogens zwischen dem Stromzuführungsdraht 4 und dem zusätzlichen Draht 5, wird der Abstand zwischen diesen beiden Drähten 4, 5 zunächst so weit verringert, daß sie sich berühren und ein elektrischer Strom über den Kontakt fließt. Der Stromzuführungsdraht 4 wird durch den auffahrenden Draht 5 mit dem Rand des Durchbruchs 2a kontaktiert. Beim Wiederherstellen eines Abstandes zwischen den beiden Drähten 4, 5 bildet sich zwischen dem zusätzlichen Draht 5 und dem Stromzuführungsdraht 4 oder zwischen dem zusätzlichen Draht 5 und dem Kontaktblech 2 ein Lichtbogen 7 aus. Der zusätzliche Draht 5 wirkt bei dieser Entladung als Anode und der Stromzuführungsdraht 4 bzw. das Kontaktblech 2 als Kathode. Das Ende des zusätzlichen Drahtes 5 wird in dem Lichtbogen über seine Schmelztemperatur erhitzt. Die Schmelze verschließt den Durchbruch 2a im Kontaktblech 2 vollständig und stellt nach dem Erstarren eine dauerhafte mechanische und elektrische Verbindung zwischen dem Kontaktblech 2 und dem Stromzuführungsdraht 4 her. Der Lötprozeß wird unter Schutzgasatmosphäre, beispielsweise unter Argonatmosphäre, durchgeführt. Zu diesem Zweck ist die Lötstelle während des Lichtbogenlötens in einer Gasspülkämmer (nicht abgebildet) angeordnet, die Bestandteil der Lötvorrichtung (nicht abgebildet) ist und die beispielsweise mittels Entlüftungsöffnungen einen gleichbleibenden Schutzgasdruck in der Gasspülkammer gewährleistet. Der Lötvorgang beansprucht eine maximale Zeitdauer von 200 ms.

Bei diesem Ausführungsbeispiel besteht das Kontaktblech 2 aus einem rostfreien Stahl und besitzt eine Dicke von ungefähr 0,2 mm bis 0,4 mm. Der Stromzuführungsdraht 4 ist ein Nickeldraht und besitzt einen Durchmesser zwischen 0,5 mm und 1,0 mm. Der als Lötmittel verwendete zusätzliche Draht 5 besteht aus Kupfer oder aus einer Kupferlegierung und besitzt einen Durchmesser zwischen 0,8 mm und 1,0 mm.

Die Erfindung beschränkt sich aber nicht auf das oben näher beschriebene Ausführungsbeispiel. Das erfindungsgemäße Verfahren ist auch anwendbar, wenn das Kontaktblech aus einem Material aus der Gruppe von rostfreiem Stahl, Messing, Kupfer oder Nickel und die Stromzuführung aus einem Material aus der Gruppe von Kupfer, Nickel, Kupferlegierung oder Nickellegierung besteht.

In Figur 2 ist außerdem ein weiteres Ausführungsbeispiel der Erfindung dargestellt. Für identische Teile wurden dieselben Bezugszeichen wie bei dem oben erläuterten ersten Ausführungsbeispiel verwendet. Der einzige Unterschied zu dem ersten Ausführungsbeispiel besteht darin, dass beim zweiten Ausführungsbeispiel der Erfindung in den Durchbruch 2a des Kontaktblechs 2 und in den Durchbruch im Isolierkörper 3 für die Stromzuführung 4 ein metallischer Hohlniet 10 eingezogen wird, dessen Außendurchmesser auf den Innendurchmesser des Durchbruchs 2a im Kontaktblech 2 und des Durchbruchs im Isolierkörper 3 abgestimmt ist. Der über das Kontaktblech 2 vorstehende Rand 11 des Hohlniets 10 wird umgebördelt. Die mit dem Kontaktblech 2 zu verbindende Stromzuführung 4 wird durch den Hohlniet 10 hindurchgefädelt und ein eventuell aus dem Sockel herausragendes, über den Rand 11 des Hohlniets 10 Ende der Stromzuführung 4 abgetrennt. Wie bereits bei dem ersten Ausführungsbeispiel beschrieben wurde, wird der zusätzliche Draht 5 mittels einer Halterung 6 einer Lötvorrichtung (nicht abgebildet) über dem Hohlniet 10 und über dem Ende des Stromzuführungsdrahtes 4 positioniert. Der zusätzliche Draht 5 ist über seine Halterung 6 mit dem positiven Pol 8 einer Gleichspannungsquelle verbunden, während das Kontaktblech 2 und der damit im elektrischen Kontakt befindliche Hohlniet 10 sowie der Stromzuführungsdraht 4 durch die Lötvorrichtung (nicht abgebildet) mit dem negativen Pol 9 der Gleichstromquelle verbunden ist. Zur Erzeugung eines Lichtbogens zwischen dem Stromzuführungsdraht 4 und dem zusätzlichen Draht 5, wird der Abstand zwischen diesen beiden Drähten 4, 5 zunächst so weit verringert, daß sie sich berühren und ein elektrischer Strom über den Kontakt fließt. Der Stromzuführungsdraht 4 wird durch den auffahrenden Draht 5 mit dem Hohlniet 10 kontaktiert. Beim Wiederherstellen eines Abstandes zwischen den beiden Drähten 4, 5 bildet sich zwischen dem zusätzlichen Draht 5 und dem Stromzuführungsdraht 4 oder zwischen dem zusätzlichen Draht 5 und dem Hohlniet 10 bzw. dem Kontaktblech 2 ein Lichtbogen 7 aus. Der zusätzliche Draht 5 wirkt bei dieser Entladung als Anode und der Stromzuführungsdraht 4 bzw. der Hohlniet 10 oder das Kontaktblech 2 als Kathode. Das Ende des zusätzlichen Drahtes 5 wird in dem Lichtbogen über seine Schmelztemperatur erhitzt. Die Schmelze verschließt den Durchbruch den Hohlniet 10 und damit auch den Durchbruch 2a im Kontaktblech 2 vollständig und stellt nach dem Erstarren eine dauerhafte mechanische und elektrische Verbindung zwischen dem Kontaktblech 2, dem Hohlniet 10 und dem Stromzuführungsdraht 4 her. Die Verwendung des Hohlniets 10 ermöglicht eine bessere Kontaktierung des Stromzuführungsdrahtes 4. Der umgebördelte Rand 11 des Hohlniets 10 reduziert die thermische Belastung des Sockels während des Lötprozesses. Dadurch kann ein entsprechend dünneres Kontaktblech 2 verwendet werden. Der Durchbruch 2a im Kontaktblech 2 und der Durchbruch im Isolierkörper 3 sowie der Kanal 10a des Hohlniets 10 sind vorzugsweise nicht rotationssymmetrisch ausgebildet, um eine verdrehsichere Anordnung des Kontaktblechs 2 zu ermöglichen.

## Patentansprüche

1. Verfahren zum Verbinden eines Stromzuführungsdrahtes mit einem Kontaktblech einer elektrischen Lampe, wobei der Stromzuführungsdraht (4) durch einen Durchbruch (2a) des Kontaktbleches (2) hindurchgeführt und mit dem Kontaktblech (2) verschweißt oder verlötet wird, wobei zum Verbinden des Stromzuführungsdrahtes (4) mit dem Kontaktblech (2) ein zusätzlicher Draht (5) verwendet wird, und wobei zwischen dem zusätzlichen Draht (5) und dem Stromzuführungsdraht (4) oder zwischen dem zusätzlichen Draht (5) und dem Kontaktblech (2) ein Lichtbogen (7) erzeugt wird,
**dadurch gekennzeichnet, dass** zumindest ein Teil des Materials des zusätzlichen Drahtes (5) geschmolzen wird und mit Hilfe der Schmelze der Durchbruch (2a) geschlossen wird.

2. Verfahren nach Anspruch 1, **dadurch gekennzeichnet, daß** zur Erzeugung des Lichtbogens (7) der zusätzliche Draht (5) an den positiven Pol (8) einer elektrischen Spannungsquelle und das Kontaktblech (2) an den negativen Pol (9) der Spannungsquelle angeschlossen sind.

3. Verfahren nach Anspruch 2, **dadurch gekennzeichnet, daß** zwischen dem Kontaktblech (2) und dem Stromzuführungsdraht (4) ein elektrischer Kontakt besteht.

4. Verfahren nach Anspruch 1, **dadurch gekennzeichnet, daß** der zusätzliche Draht (5) aus einem Material besteht, dessen Schmelzpunkt geringer als der Schmelzpunkt des Kontaktbleches (2) ist.

5. Verfahren nach Anspruch 1, **dadurch gekennzeichnet, daß** das durch den Durchbruch (2a) hindurchgeführte Ende des Stromzuführungsdrahtes (4) geschmolzen wird.

6. Verfahren nach Anspruch 1, **dadurch gekennzeichnet, daß** das Erzeugen des Lichtbogens (7) und Schmelzen des zusätzlichen Drahtes (5) unter Schutzgasatmosphäre durchgeführt wird.

7. Verfahren nach Anspruch 1, **dadurch gekennzeichnet, daß** der Durchmesser des Durchbruchs kleiner als die Summe der Durchmesser der Stromzuführung (4) und des zusätzlichen Drahtes (5) ist.

8. Verfahren nach Anspruch 1, **dadurch gekennzeichnet, daß** der Stromzuführungsdraht (4) aus einem Material aus der Gruppe von Kupfer, Nickel, Kupferlegierung oder Nickellegierung besteht.

9. Verfahren nach Anspruch 1, **dadurch gekennzeichnet, daß** der zusätzliche Draht (5) aus Kupfer oder aus einer Kupferlegierung besteht.

10. Verfahren nach Anspruch 1, **dadurch gekennzeichnet, daß** das Kontaktblech (2) aus einem Material aus der Gruppe rostfreier Stahl, Messing, Kupfer oder Nickel besteht.

11. Verfahren nach Anspruch 1, **dadurch gekennzeichnet, dass** in den Durchbruch (2a) und in den Durchbruch des Sockelsteins (3) ein metallischer Hohlniet (10) eingezogen wird, der den Durchmesser des Durchbruchs (2a) verengt und durch den der Stromzuführungsdraht (4) hindurchgeführt wird.

12. Verfahren nach Anspruch 11, **dadurch gekennzeichnet, dass** der Hohlniet (10) einen umgebördelten Rand (11) aufweist, der auf dem Kontaktblech (2) aufliegt.

13. Verfahren nach Anspruch 11, **dadurch gekennzeichnet, dass** der Durchbruch im Sockelstein (3) eine von der Rotationssymmetrie abweichende Form besitzt, in die der Hohlniet (10) eingepasst wird.

## Claims

1. Method for connecting a supply conductor wire to a contact plate of an electric lamp, the supply conductor wire (4) being guided through an aperture (2a) in the contact plate (2) and being welded or soldered to the contact plate (2), an additional wire (5) being used to connect the supply conductor wire (4) to the contact plate (2), and an arc (7) being generated between the additional wire (5) and the supply conductor wire (4) or between the additional wire (5) and the contact plate (2), **characterized in that** at least some of the material of the additional wire (5) is melted and the aperture (2a) is closed off with the aid of the molten material.

2. Method according to Claim 1, **characterized in that**, to generate the arc (7), the additional wire (5) is connected to the positive pole (8) of an electric voltage source and the contact plate (2) is connected to the negative pole (9) at the voltage source.

3. Method according to Claim 2, **characterized in that** there is electrical contact between the contact plate (2) and the supply conductor wire (4).

4. Method according to Claim 1, **characterized in that** the additional wire (5) consists of a material whose melting point is lower than the melting point of the contact plate (2).

5. Method according to Claim 1, **characterized in that that** end of the supply conductor wire (4) which is guided through the aperture (2a) is melted.

6. Method according to Claim 1, **characterized in that** the generation of the arc (7) and the melting of the additional wire (5) are carried out under an inert-gas atmosphere.

7. Method according to Claim 1, **characterized in that** the diameter of the aperture is less than the sum of the diameters of the supply conductor (4) and the additional wire (5).

8. Method according to Claim 1, **characterized in that** the supply conductor wire (4) consists of a material selected from the group consisting of copper, nickel, copper alloy or nickel alloy.

9. Method according to Claim 1, **characterized in that** the additional wire (5) consists of copper or a copper alloy.

10. Method according to Claim 1, **characterized in that** the contact plate (2) consists of a material selected from the group consisting of stainless steel, brass, copper or nickel.

11. Method according to Claim 1, **characterized in that** a metallic tubular rivet (10), which constricts the diameter of the aperture (2a) and through which the supply conductor wire (4) is guided, is pulled into the aperture (2a) and into the aperture in the cap insulator (3).

12. Method according to Claim 11, **characterized in that** the tubular rivet (10) has a flange-over edge (11), which rests on the contact plate (2).

13. Method according to Claim 11, **characterized in that** the aperture in the cap insulator (3) has a non-rotationally symmetrical shape into which the tubular rivet (10) is fitted.

## Revendications

1. Procédé de liaison d'un fil d'entrée de courant à une plaque de contact d'une lampe électrique, le fil (4) d'entrée de courant passant dans une traversée (2a) de la plaque (2) de contact et étant soudé ou brasé à la plaque (2) de contact en utilisant un fil (5) supplémentaire pour la liaison du fil (4) d'entrée de courant à la plaque (2) de contact et un arc (7) électrique étant produit entre le fil (5) supplémentaire et le fil (4) d'entrée de courant ou entre le fil (5) supplémentaire et la plaque (2) de contact,
**caractérisé en ce que** l'on fait fondre au moins une partie de la matière du fil (5) supplémentaire et on ferme la traversée (2a) à l'aide de la masse fondue.

2. Procédé suivant la revendication 1, **caractérisé en ce que** pour la production de l'arc (7) électrique on raccorde le fil (5) supplémentaire au pôle (8) positif d'une source électrique de tension et la plaque (2) de contact au pôle (9) négatif de la source de tension.

3. Procédé suivant la revendication 2, **caractérisé en ce qu'**il y a un contact électrique entre la plaque (2) de contact et le fil (4) d'entrée de courant.

4. Procédé suivant la revendication 1, **caractérisé en ce que** le fil (5) supplémentaire est en une matière dont le point de fusion est plus bas que le point de fusion de la plaque (2) de contact.

5. Procédé suivant la revendication 1, **caractérisé en ce que** l'on fait fondre l'extrémité du fil (4) d'entrée de courant qui est passée dans la traversée (2a).

6. Procédé suivant la revendication 1, **caractérisé en ce que** l'on effectue la production de l'arc (7) électrique et la fusion du fil (5) supplémentaire sous une atmosphère de gaz de protection.

7. Procédé suivant la revendication 1, **caractérisé en ce que** le diamètre de la traversée est plus petit que la somme des diamètres de l'entrée (4) de courant et du fil (5) supplémentaire.

8. Procédé suivant la revendication 1, **caractérisé en ce que** le fil (4) d'entrée de courant est en un matériau choisi dans le groupe du cuivre, du nickel, des alliages de cuivre ou des alliages de nickel.

9. Procédé suivant la revendication 1, **caractérisé en ce que** le fil (5) supplémentaire est en cuivre ou en un alliage de cuivre.

10. Procédé suivant la revendication 1, **caractérisé en ce que** la plaque (2) de contact est en un matériau choisi dans le groupe de l'acier inoxydable, du laiton, du cuivre ou du nickel.

11. Procédé suivant la revendication 1, **caractérisé en ce que** l'on introduit dans la traversée (2a) et dans la traversée du culot (3) un rivet (10) creux métallique qui rétrécit le diamètre de la traversée (2a) et dans lequel passe le fil (4) d'entrée de courant.

12. Procédé suivant la revendication 11, **caractérisé en ce que** le rivet (10) creux a un bord (11) retroussé, qui s'applique à la plaque (2) de contact.

13. Procédé suivant la revendication 11, **caractérisé en ce que** le passage du culot (3) a une forme s'écartant de la symétrie de révolution, à laquelle le rivet (10) creux est adapté.
